# EUROPÄISCHE PATENTSCHRIFT

(11) **EP 0 568 984 B1**
(45) Veröffentlichungstag und Bekanntmachung des Hinweises auf die Patenterteilung: **06.11.1996**
(21) Anmeldenummer: 93107235.9
(22) Anmeldetag: 04.05.1993
(51) Int. Cl.: C10L 5/28, C10L 5/04, C01B 33/025, C22B 1/244

(54) **Verfahren zur Herstellung von Produkt-Briketts einer vorgegebenen Brikettzusammensetzung**
Process for manufacturing briquettes of predetermined composition
Procédé de fabrication de briquettes d'une composition prédéterminée

(30) Priorität: 06.05.1992 DE 4214434
(43) Veröffentlichungstag der Anmeldung: 10.11.1993
(73) Patentinhaber: APPLIED INDUSTRIAL MATERIALS CORPORATION AIMCOR, Deerfield Illinois 60015 (US)
(72) Erfinder: Lask, Gert-Wilhelm, Dr., W-6636 Berus (DE)
(74) Vertreter: Masch, Karl Gerhard, Dr.

(56) Entgegenhaltungen:
- EP-A- 0 409 014
- DE-A- 3 724 541
- DE-A- 3 727 464

## Beschreibung

Die Erfindung betrifft ein Verfahren zur Herstellung von Produkt-Briketts einer vorgegebenen Brikettzusammensetzung mit einem Produktanteil, einem Kohlenstoffanteil aus Koks und gegebenenfalls einem Zusatzanteil, die mit Hilfe eines bituminösen Bindemittels zu Grün-Briketts brikettiert und in einem Drehrohrofen mit einer Kornbettfüllung aus körnigen Wärmeträgern, in den Gasbrenner hineinbrennen und aus dem Rauchgas abgezogen wird, wärmebehandelt werden. - Produkt-Briketts bezeichnet Briketts, die für eine vorgegebene Verwendung bestimmt sind, z.B. als Sand-Briketts bei der Erzeugung von Silicium oder Ferrosilicium, als Erz-Briketts bei der Erzeugung der entsprechenden Metalle eingesetzt werden oder als Brennstoff-Briketts dienen. Sie enthalten ein auf diese Zweckbestimmung abgestimmtes Produkt, wozu zur Vermeidung von Wiederholungen konkret auf die Ansprüche 4, 5 und 6 verwiesen wird. Die Wärmebehandlung solcher Grün-Briketts in einem Drehrohrofen mit Kornbettfüllung ist eine bewährte Technologie. Sie verlangt, daß die Kornbettfüllung, die z.B. etwa das halbe Volumen des Drehrohrofens ausfüllt, ein Tauchbett bildet, in dem die Grün-Briketts, ohne aufzuschwimmen, verteilt sind. Man erreicht auf diese Weise eine mechanisch schonende und außerdem sehr gleichmäßige Wärmebehandlung der Grün-Briketts bzw. der sich daraus durch die Wärmebehandlung bildenden fertigen Produkt-Briketts und eine sehr definiert mechanische Festigkeit der fertigen Produkt-Briketts. Die Kornbettfüllung nimmt etwa das halbe Volumen des Drehrohrofens ein, der zum Beispiel eine Länge von 50 Metern und einen Durchmesser von 4 Metern aufweisen kann. Damit ein Aufschwimmen der Grün-Briketts in der Kornbettfüllung nicht stattfindet, muß der Auftrieb verhindert werden. Das Gewicht der Grün-Briketts bzw. der sich bildenden fertigen Produkt-Briketts muß größer sein als das Gewicht des verdrängten Kornbettvolumens. Anders ausgedrückt muß das spezifische Gewicht der Grün-Briketts größer sein als das Schüttgewicht der körnigen Wärmeträger der Kornbettfüllung. Dazu werden im Rahmen der bekannten Maßnahmen die Grün-Briketts entsprechend eingerichtet. Ihr spezifisches Gewicht wird durch die Zusammensetzung und die Verdichtung eingestellt. Im Rahmen der bekannten Maßnahmen besteht die Kornbettfüllung aus Quarzsand oder auch aus sandfeinem Koks, insbesondere Petrolkoks (vgl. DE 37 24 541 A1, DE 37 24 464 A1). Das hat sich bewährt, reduziert jedoch die Verfahrenstechnischen Freiheitsgrade der bekannten Maßnahmen. Im übrigen kann ein Abrieb der Grün-Briketts im allgemeinen nicht verhindert werden. Das macht es erforderlich, den Sand der Kornbettfüllung bzw. den sandfeinen Koks der Kornbettfüllung von Zeit zu Zeit zu erneuern.

Bei einem bekannten Verfahren (DE 37 27 464 A1) sind in dem Drehrohrofen besondere Maßnahmen zur Einrichtung oder Aufrechterhaltung unterschiedlicher Behandlungszonen für die Grün-Briketts nicht verwirklicht. Das bekannte Verfahren ist dadurch gekennzeichnet, daß mit von geschmolzener, backender Kohle freien Grün-Briketts gearbeitet wird, deren spezifisches Gewicht durch Einstellung des Mischungsverhältnisses und der Verdichtung größer ist als das Schüttgewicht von sandfeinem Koks, wenn der Drehrohrofen in seinem unteren Teil mit sandfeinem Koks gefüllt ist. Das spezifische Gewicht der Grün-Briketts ist durch Einstellung des Mischungsverhältnisses und der Verdichtung großer als das Schüttgewicht von Quarzsand, wenn die Kornbettfüllung aus Quarzsand aufgebaut ist. Im Rahmen dieser bekannten Maßnahmen wird ausgenutzt, daß von backender Kohle freie, d.h. unter Verzicht auf eine Heißbrikettierung mit Hilfe eines bituminösen Bindemittels geformte Grün-Briketts einer verhältnismäßig geringen Grün-festigkeit in dem Drehrohrofen so gehärtet werden können, daß die fertigen Produktbriketts den physikalischen und chemischen Anforderungen ausreichend genügen, und zwar beim Verladen, beim Transport und bei der Lagerung sowie im Rahmen der metallurgischen Verwendungen oder beim Verbrennen. Die Wärmebehandlung in der Kornbettfüllung erfolgt weitgehend unter Luftabschluß. In bezug auf die Atmosphäre oberhalb der Kornbettfüllung werden im Rahmen der bekannten Maßnahmen spezielle Betriebsparameter nicht eingestellt.

Der Erfindung liegt die Aufgabe zugrunde, das eingangs beschriebene Verfahren so zu vereinfachen, daß eine Erneuerung der Kornbettfüllung bei der Herstellung bestimmter Produkt-Briketts nicht mehr erforderlich ist. Nach bevorzugter Ausführungsform der Erfindung soll darüber hinaus das Verfahren so eingerichtet werden, daß oberhalb der Kornbettfüllung in dem Drehrohrofen spezielle Betriebsparameter eingestellt werden können.

Zur Lösung dieser Aufgabe ist Gegenstand der Erfindung ein Verfahren zur Herstellung von Produkt-Briketts einer vorgegebenen Brikettzusammensetzung mit
einem Produktanteil,
einem Kohlenstoffanteil aus Koks und
gegebenenfalls einem Zusatzstoffanteil,
die mit Hilfe eines bituminösen Bindemittels zu Grün-Briketts brikettiert und in einem Drehrohrofen mit einer Kornbettfüllung aus körnigen Wärmeträgern, in den Gasbrenner hineinbrennen und aus dem Rauchgas abgezogen wird, wärmebehandelt werden, wobei die folgenden Verfahrensschritte durchgeführt werden:
a) aus dem körnigen Produktanteil und dem körnigen Kohlenstoffanteil sowie gegebenenfalls den feinteiligen Zusatzstoffanteil werden mit Hilfe des bituminösen Bindemittels Grün-Briketts durch Pressen geformt,
b) der Drehrohrofen wird mit einer Kornbettfüllung versehen, deren Zusammensetzung der Zusammensetzung der Grün-Briketts in bezug auf den körnigen Produktanteil sowie in bezug auf den körnigen Kohlenstoffanteil entspricht,
c) die Kornbettfüllung wird mit dem Abrieb der Grün-Briketts bei der Wärmebehandlung angereichert,
wobei die körnigen Wärmeträger der Kornbettfüllung mit dem Abrieb der Grün-Briketts im Kreislauf zwischen Aufgabeseite und Abgabeseite des Drehrohrofens geführt werden und ein durch die Aufnahme des Abriebs enstehender Überschuß abgezogen wird. Nach bevorzugter Ausführungsform der Erfindung wird der durch die Aufnahme des Abriebs entstehende Überschuß der Herstellung der Grün-Briketts zugeführt und in diese eingebaut. Nach bevorzugter Ausführungsform der Erfindung wird fernerhin als körniger Kohlenstoffanteil Petrolkoks eingesetzt. Der körnige Kohlenstoffanteil soll möglichst frei von flüchtigen Bestandteilen sein, - was sich bei dem erfindungsgemäßen Verfahren von selbst einstellt. Zur Herstellung von Sand-Briketts für die Erzeugung von Silicium oder Ferrosilicium wird im Rahmen der Erfindung als Produktanteil Quarzsand in die Grün-Briketts eingebaut. Zur Herstellung von Erz-Briketts für die Erzeugung der entsprechenden Metalle werden im Rahmen der Erfindung als Produktanteil körnige Erze in die Grün-Briketts eingebaut. Zur Herstellung von Brennstoff-Briketts für die Erzeugung von Heizwärme kann nichtbackende feinkörnige Kohle als Produktanteil in die Grün-Briketts eingebaut werden. Die Erfindung geht von der Erkenntnis aus, daß der unvermeidbare Abrieb der Grün-Briketts, der im Rahmen der bekannten Maßnahmen Probleme bereitet, nicht stört, wenn nach der Lehre der Erfindung der Drehrohrofen mit einer Kornbettfüllung versehen wird, deren Zusammensetzung der Zusammensetzung der Grün-Briketts in bezug auf den körnigen Produktanteil sowie in bezug auf den körnigen Kohlenstoffanteil entspricht. Der Abrieb wird gleichsam zu dem körnigen Wärmeträger der Kornbettfüllung und vergrößert lediglich das Volumen der Kornbettfüllung. Der Überschuß kann unschwer abgezogen werden. Überraschenderweise braucht auch auf das eingangs beschriebene Auftriebsproblem keine Rücksicht genommen zu werden, da das Schüttgewicht der erfindungsgemäßen Kornbettfüllung stets nur etwa 60% des spezifischen Gewichtes der Grün-Briketts bzw. der sich bildenden fertigen Produkt-Briketts ausmacht, die folglich voll getaucht in der Kornbettfüllung ihre Wärmebehandlung erfahren. Überraschenderweise stören in den Grün-Briketts gegebenenfalls enthaltene Zusatzstoffanteile, wie beispielsweise Calciumcarbonat, Dolomit, Magnesiumoxid, Kalk oder Braunstein, das erfindungsgemäße Verfahren nicht. Auch das bituminöse Bindemittel stört überraschenderweise nicht. Im Ergebnis erreicht man eine beachtliche verfahrenstechnische Vereinfachung und eine Stabilisierung des Verfahrens selbst. Diese Stabilisierung erlaubt besondere Verfahrensmaßnahmen mit differenzierten Behandlungszonen in dem Drehrohrofen. Insoweit ist Gegenstand der Erfindung ein Verfahren zu Herstellung von Produkt-Briketts einer vorgegebenen Brikettzusammensetzung mit
einem Produktanteil,
einem Kohlenstoffanteil aus Koks und
gegebenenfalls einem Zusatzstoffanteil,
die mit Hilfe eines bituminösen Bindemittels zu Grün-Briketts brikettiert und in einem Drehrohrofen mit einer Kornbettfüllung aus körnigen Wärmeträgern, in den Gasbrenner hineinbrennen und aus dem Rauchgas abgezogen wird, wärmebehandelt werden, wobei die folgenden Verfahrensschritte verwirklicht werden:
a) Aus dem körnigen Produktanteil und dem körnigen Kohlenstoffanteil sowie gegebenenfalls dem feinteiligen Zusatzstoffanteil werden mit Hilfe des bituminösen Bindemittels Grün-Briketts durch Pressen geformt,
b) der Drehrohrofen wird mit einer Kornbettfüllung versehen, deren Zusammensetzung der Zusammensetzung der Grün-Briketts in bezug auf den körnigen Produktanteil sowie in bezug auf den körnigen Kohlenstoffanteil entspricht,
c) die Kornbettfüllung wird mit dem Abrieb der Grün-Briketts bei der Wärmebehandlung angereichert,
d) in dem Drehrohrofen wird aufgabeseitig eine Plastifizierzone mit oxidierender Atmosphäre aufrechterhalten, in der die Temperatur der Kornbettfüllung bis auf über 500 °C ansteigt,
e) in dem Drehrohofen wird abgabeseitig eine Temperzone mit reduzierender Atmosphäre aufrechterhalten, in der die Temperatur der Kornbettfüllung wieder abfällt, und zwar bis in den Bereich von etwa 400 °C,
f) die Plastifizierzone geht im Bereich der Drehrohrofenmitte in die Temperzone über,
g) in der Plastifizierzone wird das bituminöse Bindemittel in den Grün-Briketts zunächst plastifiziert, die flüchtigen Bestandteile werden aus den Grün-Briketts ausreichend ausgetrieben und die Grün-Briketts werden dadurch in Roh-Briketts umgewandelt,
h) in der Temperzone werden die Roh-Briketts zu den fertigen Produkt-Briketts getempert,
wobei die oxidierende Atmosphäre in der Plastifizierzone des Drehrohrofens über die Betriebsparameter der Gasbrenner (Luftüberschuß) eingestellt wird, in der Plastifizierzone die aus den Grün-Briketts austretenden flüchtigen Bestandteile über der Kornbettfüllung verbrannt werden und dadurch die reduzierende Atmosphäre für die Temperzone erzeugt wird und wobei die körnigen Wärmeträger der Kornbettfüllung mit dem Abrieb der Grün-Briketts im Kreislauf zwischen Aufgabeseite und Abgabeseite des Drehrohrofens geführt werden und ein durch die Aufnahme des Abriebs entstehender Überschuß abgezogen wird. Auch in diesem Falle wird zweckmäßigerweise der durch die Aufnahme des Abriebs entstehende Überschuß der Herstellung der Grün-Briketts zugeführt und in diese eingebaut. Im allgemeinen wird man im Rahmen der Erfindung zur Herstellung der Grün-Briketts mit einer üblichen Brikettierpresse arbeiten, so daß in den Drehrohrofen mit Hilfe einer solchen Brikettierpresse geformte grünfeste Grün-Briketts eingeführt werden. - Die Einrichtung unterschiedlicher Behandlungszonen ist Gegenstand der deutschen Prioritätsanmeldung P 42 14 434.5.

Wird das zuletzt beschriebene Verfahren mit den differenzierten Behandlungszonen verwirklicht, so werden nach einer bevorzugten Ausführungsform der Erfindung in den Drehrohrofen Grün-Briketts eingeführt, deren bituminöses Bindemittel aus einer Pech/Kohle-Legierung besteht und die bei einer Brikettiertemperatur von 100 °C bis 200 °C geformt worden sind, wobei in der Plastifizierzone die sandfeinen Kokskörner in den Grün-Briketts in die Pech/Kohle-Legierung gleichsam eingeschmolzen werden. Vorzugsweise wird der Drehrohrofen so betrieben, daß in der Plastifizierzone die Temperatur in der Kornbettfüllung bis auf 550 °C ansteigt, während der Drehrohrofen fernerhin so betrieben wird, daß in der Temperzone die Temperatur in der Kornbettfüllung bis auf etwa 450 °C abfällt. Es empfiehlt sich, den Drehrohrofen so auszulegen und zu betreiben, daß die Roh-Briketts in der Temperzone zwanzig bis vierzig Minuten, vorzugsweise etwa dreißig Minuten getempert werden. - Es versteht sich, daß der Drehrohrofen regelmäßig mit feuerfester Keramik ausgekleidet ist.

Da die Kornbettfüllung Kokskörner enthält, empfiehlt es sich, dafür zu sorgen, daß die Kokskörner der Kornbettfüllung praktisch frei von flüchtigen Bestandteilen sind. Das ist wichtig, um zu vermeiden, daß bei Inbetriebnahme des Drehrohrofens im Rahmen des erfindungsgemaßen Verfahrens Verpuffungen oder Explosionen entstehen. Mann kann eine Kornbettfüllung, dessen Kokskörner ausreichend frei von flüchtigen Bestandteilen sind, auch im Rahmen des erfindungsgemäßen Verfahrens selbst erzeugen, und zwar dadurch, daß die Ofenreise mit einem Sandbett begonnen wird, bis die Sandbettfüllung den Abrieb allmählich in eine erfindungsgemäße Koksbettfüllung umwandelt. Es versteht sich, daß ein Teil des Kokses in der Kornbettfüllung auch verbrennt. Insoweit kann ein Nachfüllen erforderlich sein.

Im folgenden wird die Erfindung anhand einer lediglich ein Ausführungsbeispiel darstellenden Zeichnung ausführlicher erläutert. Die einzige Figur zeigt eine Anlage zur Durchführung des erfindungsgemäßen Verfahrens.

Zum grundsätzlichen Aufbau gehört eine Einrichtung für die Formung der Grün-Briketts. Diese Einrichtung wurde nicht gezeichnet.

Die Einrichtung für die Herstellung der Produkt-Briketts ist ein Drehrohrofen 1. Mann erkennt die Aufgabeseite 2 für die Grün-Briketts und die Abgabeseite 3 für die fertigen Produkt-Briketts, die außerhalb des Drehrohrofens 1 noch eine Kühlung erfahren. In dem Drehrohrofen 1 befindet sich eine Kornbettfüllung 4. Die körnigen Wärmeträger werden im Kreislauf von der Aufgabeseite 2 aus durch den Drehrohrofen 1 zur Abgabeseite 3 und wieder zurück zur Aufgabeseite 2 geführt. Die Kornbettfüllung hat in bezug auf den körnigen Produktanteil sowie in bezug auf den körnigen Kohlenstoffanteil die gleiche Zusammensetzung wie die Grün-Briketts. Der Drehrohrofen 1 ist von der Aufgabeseite aus mit zumindest einem Gasbrenner 5 beheizbar. In der Figur wurde durch unterschiedliche Schraffur angedeutet, daß in dem Drehrohrofen 1 aufgabeseitig eine Plastifizierzone 6 mit oxidierender Atmosphäre aufrechterhalten wird, in der die Temperatur der Kornbettfüllung bis auf über 500 °C ansteigt, daß im übrigen aber eine Temperzone 7 verwirklicht ist, in der eine reduzierende Atmosphäre aufrechterhalten wird, in der die Temperatur der Kornbettfüllung wieder abfällt, und zwar bis in den Bereich von etwa 400 °C. Die Plastifizierzone 6 geht im Bereich der Drehrohrofenlängsmitte in die Temperzone 7 über. In der Plastifizierzone 6 wird das bituminöse Bindemittel in den Grün-Briketts plastifiziert, die flüchtigen Bestandteile werden aus den Grün-Briketts ausreichend ausgetrieben, wobei die flüchtigen Bestandteile in der oxidierenden Atmosphäre verbrennen. Die Grün-Briketts werden dadurch in Roh-Briketts umgewandelt. Diese gelangen in die Temperzone 7 und werden in der Temperzone zu fertigen Produkt-Briketts getempert.

Die oxidierende Atmosphäre in der Plastifizierzone 6 des Drehrohrofens 1 wird über die Betriebsparameter des Gasbrenners 5 mit Luftüberschuß eingestellt. Wie bereits erwähnt, werden in der Plastifizierzone 6 die dort aus den Grün-Briketts austretenden flüchtigen Bestandteile über die Kornbettfüllung 4 verbrannt. Dadurch wird die reduzierende Atmosphäre für die Temperzone 7 erzeugt.

## Patentansprüche

1. Verfahren zur Herstellung von Produkt-Briketts einer vorgegebenen Brikettzusammensetzung mit
einem Produktanteil,
einem Kohlenstoffanteil aus Koks und
gegebenenfalls einem Zusatzstoffanteil,
die mit Hilfe eines bituminösen Bindemittels zu Grün-Briketts brikettiert und in einem Drehrohrofen mit einer Kornbettfüllung aus körnigen Wärmeträgern, in den Gasbrenner hineinbrennen und aus dem Rauchgas abgezogen wird, wärmebehandelt werden, wobei die folgenden Verfahrensschritte durchgeführt werden:
a) aus dem körnigen Produktanteil und dem körnigen Kohlenstoffanteil sowie gegebenenfalls dem feinteiligen Zusatzstoffanteil werden mit Hilfe des bituminösen Bindemittels Grün-Briketts durch Pressen geformt,
b) der Drehrohrofen wird mit einer Kornbettfüllung versehen, deren Zusammensetzung der Zusammensetzung der Grün-Briketts in bezug auf den körnigen Produktanteil sowie in bezug auf den körnigen Kohlenstoffanteil entspricht,
c) die Kornbettfüllung wird mit dem Abrieb der Grün-Briketts bei der Wärmebehandlung angereichert,
wobei die körnigen Wärmeträger der Kornbettfüllung mit dem Abrieb der Grün-Briketts im Kreislauf zwischen Aufgabeseite und Abgabeseite des Drehrohrofens geführt werden und ein durch die Aufnahme des Abriebs enstehender Überschuß abgezogen wird.

2. Verfahren nach Anspruch 1, wobei der durch die Aufnahme des Abriebs entstehende Überschuß der Herstellung der Grün-Briketts zugeführt und in diese eingebaut wird.

3. Verfahren nach einem der Ansprüche 1 oder 2, wobei als körniger Kohlenstoffanteil Petrolkoks eingesetzt wird.

4. Verfahren nach einem der Ansprüche 1 bis 3, wobei zur Herstellung von Sand-Briketts (für die Erzeugung von Silicium oder Ferrosilicium) als Produktanteil Quarzsand in die Grün-Briketts eingebaut wird.

5. Verfahren nach einem der Ansprüche 1 bis 3, wobei zur Herstellung von Erz-Briketts (für die Erzeugung der entsprechenden Metalle) als Produktanteil körnige Erze in die Grün-Briketts eingebaut werden.

6. Verfahren nach einem der Ansprüche 1 bis 3, wobei zur Herstellung von Brennstoff-Briketts (für die Erzeugung von Heizwärme) nichtbackende feinkörnige Kohle als Produktanteil in die Grün-Briketts eingebaut wird.

7. Verfahren zur Herstellung von Produkt-Briketts einer vorgegebenen Brikettzusammensetzung mit
einem Produktanteil,
einem Kohlenstoffanteil aus Koks und
gegebenenfalls einem Zusatzstoffanteil,
die mit Hilfe eines bituminösen Bindemittels zu Grün-Briketts brikettiert und in einem Drehrohrofen mit einer Kornbettfüllung aus körnigen Wärmeträgern, in den Gasbrenner hineinbrennen und aus dem Rauchgas abgezogen wird, wärmebehandelt werden, wobei die folgenden Verfahrensschritte verwirklicht werden:
a) Aus dem körnigen Produktanteil und dem körnigen Kohlenstoffanteil sowie gegebenenfalls dem feinteiligen Zusatzstoffanteil werden mit Hilfe des bituminösen Bindemittels Grün-Briketts durch Pressen geformt,
b) der Drehrohrofen wird mit einer Kornbettfüllung versehen, deren Zusammensetzung der Zusammensetzung der Grün-Briketts in bezug auf den körnigen Produktanteil sowie in bezug auf den körnigen Kohlenstoffanteil entspricht,
c) die Kornbettfüllung wird mit dem Abrieb der Grün-Briketts bei der Wärmebehandlung angereichert,
d) in dem Drehrohrofen wird aufgabeseitig eine Plastifizierzone mit oxidierender Atmosphäre aufrechterhalten, in der die Temperatur der Kornbettfüllung bis auf über 500 °C ansteigt,
e) in dem Drehrohofen wird abgabeseitig eine Temperzone mit reduzierender Atmosphäre aufrechterhalten, in der die Temperatur der Kornbettfüllung wieder abfällt, und zwar bis in den Bereich von etwa 400 °C,
f) die Plastifizierzone geht im Bereich der Drehrohrofenmitte in die Temperzone über,
g) in der Plastifizierzone wird das bituminöse Bindemittel in den Grün-Briketts zunächst plastifiziert, die flüchtigen Bestandteile werden aus den Grün-Briketts ausreichend ausgetrieben und die Grün-Briketts werden dadurch in Roh-Briketts umgewandelt,
h) in der Temperzone werden die Roh-Briketts zu den fertigen Produkt-Briketts getempert,
wobei die oxidierende Atmosphäre in der Plastifizierzone des Drehrohrofens über die Betriebsparameter der Gasbrenner (Luftüberschuß) eingestellt wird, in der Plastifizierzone die aus den Grün-Briketts austretenden flüchtigen Bestandteile über der Kornbettfüllung verbrannt werden und dadurch die reduzierende Atmosphäre für die Temperzone erzeugt wird und wobei die körnigen Wärmeträger der Kornbettfüllung mit dem Abrieb der Grün-Briketts im Kreislauf zwischen Aufgabeseite und Abgabeseite des Drehrohrofens geführt werden und ein durch die Aufnahme des Abriebs entstehender Überschuß abgezogen wird.

8. Verfahren nach Anspruch 7, wobei der durch die Aufnahme des Abriebs entstehende Überschuß der Herstellung der Grün-Briketts zugeführt und in diese eingebaut wird.

9. Verfahren nach einem der Ansprüche 1 bis 8, wobei in den Drehrohrofen mit Hilfe einer Brikettierpresse geformte Grün-Briketts eingeführt werden.

10. Verfahren nach einem der Ansprüche 1 bis 9, wobei in den Drehrohrofen Grün-Briketts eingeführt werden, deren bituminöses Bindemittel aus einer Pech/Kohle-Legierung besteht und die bei einer Brikettiertemperatur von 100 °C bis 200 °C geformt worden sind, wobei in der Plastifizierzone die sandfeinen Kokskörner in den Grün-Briketts in die Pech/Kohle-Legierung eingeschmolzen werden.

11. Verfahren nach einem der Ansprüche 7 bis 10, wobei der Drehrohofen so betrieben wird, daß in der Plastifizierzone die Temperatur in der Kornbettfüllung bis auf 550 °C ansteigt und in der Temperzone die Temperatur in der Kornbettfüllung bis auf etwa 450 °C abfällt.

12. Verfahren nach einem der Ansprüche 7 bis 11, wobei der Drehrohrofen so betrieben wird, daß die Roh-Briketts in der Temperzone zwanzig bis vierzig Minuten, vorzugsweise etwa dreißig Minuten, getempert werden.

## Claims

1. A procedure for producing product briquettes with a specified briquette composition comprising
a product part,
a carbon part made up of coke,
and, if applicable, an additive,
which are formed into green briquettes with the aid of a bituminous binding agent, said briquettes being heat treated in a rotary kiln filled with a bed of granular heat transfer medium, the kiln being heated by gas burners and flue gas being exhausted, and in which the following procedural steps are carried out:
a) green briquettes being pressed from the granular product part, the granular carbon part and, if applicable, the fine-particled additive part with the aid of the bituminous binding agent,
b) the rotary kiln being filled with a granular bed filling corresponding in its composition to that of the green briquettes with regards to its granular product part and its granular carbon part,
c) the granular bed filling being enriched during the heat treatment by by rubbed-off green briquette material,
the granular heat transfer medium of the bed and the rubbed-off green briquette material being circulated between the feeder and the exit side of the rotary kiln and any excess material created by the absorption of the rubbed-off material being drawn off.

2. A procedure according to claim 1, in which excess material created by the absorption of the rubbed-off material is forwarded to the manufacture of the green briquettes where it becomes a part of the said briquettes.

3. A procedure according to one of the claims 1 or 2, in which petroleum coke is used as the granular carbon part.

4. A procedure according to one of the claims 1 to 3, in which for the production of sand briquettes (for the generation of silicon or ferro-silicon), silica sand forms the product part of the green briquettes.

5. A procedure according to one of the claims 1 to 3, in which for the production of ore briquettes (for the generation of the respective metals) granular ores are used in the green briquettes.

6. A procedure according to one of the claims 1 to 3, in which during the production of fuel briquettes (for heating purposes), non-baking, fine-grained coal is used as the product part in the green briquettes.

7. A procedure for producing product briquettes with a specified briquette composition comprising
a product part,
a carbon part made up of coke,
and, if applicable, an additive,
which are formed into green briquettes with the aid of a bituminous binding agent, said briquettes being heat treated in a rotary kiln filled with a bed of granular heat transfer medium, the kiln being heated by gas burners and flue gas being exhausted, and in which the following procedural steps are carried out:
a) green briquettes being pressed from the granular product part, the granular carbon part and, if applicable, the fine-particled additive part with the aid of the bituminous binding agent,
b) the rotary kiln being filled with a granular bed filling corresponding in its composition to that of the green briquettes with regards to its granular product part and its granular carbon part,
c) the granular bed filling being enriched during the heat treatment by rubbed-off green briquette material,
d) a plastification zone with an oxidising atmosphere being maintained on the feeder side of the rotary kiln, in which the temperature of the granular bed filling rises to above 500°C.
e) a temper zone with a reduced atmosphere being maintained on the exit side of the rotary kiln, in which the temperature of the granular bed filling is reduced to approx. 400°C,
f) the plastification zone passing over into the temper zone at approx. the centre of the rotary kiln,
g) the bituminous binding agent in the green briquettes being initially plastified in the plastification zone with the volatile components of the green briquettes being sufficiently emitted and the green briquettes being thus converted to raw briquettes,
h) the raw briquettes being tempered to the finished product briquettes in the temper zone,
the oxidising atmosphere in the plastification zone of the rotary kiln being adjusted by the operating parameters of the gas burners (excess air), the volatile components emitted from the green briquettes being burnt over the granular bed filling in the plastification zone, thus creating the reducing atmosphere for the temper zone and the granular heat transfer medium of the bed and the rubbed-off green briquette material being circulated between the feeder and the exit side of the rotary kiln and any excess material created by the absorption of the rubbed-off material being drawn off.

8. A procedure according to claim 7, in which the excess material created by the absorption of the rubbed-off material is passed on to the green briquette manufacturing process where it becomes part of the said briquettes.

9. A procedure according to one of the claims 1 to 8, in which green briquettes formed by a briquette press are inserted into the rotary kiln.

10. A procedure according to one of the claims 1 to 9, in which green briquettes are inserted into the rotary kiln, whose bituminous binding agent is a pitch/coal alloy and which were formed at a briquetting temperature of 100°C to 200°C and in which the sand-grain sized coke granules in the green briquettes are melted into the pitch/coal alloy in the plastification zone.

11. A procedure according to one of the claims 7 to 10 in which the rotary kiln is operated in such away that the temperature in the granular bed filling rises up to 550°C and the temperature in the temper zone decreases to approx. 450°C.

12. A procedure according to one of the claims 7 to 11, in which the rotary kiln is operated in such a way that the raw briquettes in the temper zone are tempered for twenty to forty minutes and preferably 30 minutes.

## Revendications

1. Procédé pour la production de briquettes de produit ayant une composition de briquette prédéfinie avec
une part de produit,
une part de carbone en coke et
le cas échéant une part d'adjuvants,
qui sont briquetées en briquettes vertes à l'aide d'un liant bitumineux et soumises à un traitement thermique dans un four rotatif contenant un lit granuleux composé de caloporteurs granuleux, four où pénètrent les flammes de brûleurs à gaz et dont est extrait le gaz de fumée, le procédé étant composé des étapes suivantes:
a) des briquettes vertes sont formées à l'aide du liant bitumineux par compactage de la part granuleuse de produit et de la part granuleuse de carbone et le cas échéant de la part d'adjuvants à grains fins,
b) le four rotatif est chargé d'un granuleux dont dont la composition correspond à la composition des briquettes vertes en ce qui concerne la part granuleuse de produit et en ce qui concerne la part granuleuse de carbone,
c) lors du traitement thermique, le lit granuleux s'enrichit du résidu d'abrasion des briquettes, les caloporteurs granuleux du lit granuleux contenant le résidu d'abrasion des briquettes suivant un circuit entre le côté chargement et le côté déchargement du four rotatif et un surplus dû à l'absorption du résidu d'abrasion étant retiré.

2. Procédé selon la spécification 1, le surplus dû à l'absorption du résidu d'abrasion étant inséré dans la production des briquettes vertes et intégré à celles-ci.

3. Procédé selon une des spécifications 1 ou 2, utilisant du coke de pétrole comme part granuleuse de carbone.

4. Procédé selon une des spécifications 1 à 3, utilisant du sable quartzeux comme part de produit intégrée aux briquettes vertes pour la fabrication de briquettes de sable (pour la production de silicium ou de ferrosilicium).

5. Procédé selon une des spécifications 1 à 3, utilisant des minerais granuleux comme part de produit intégrée aux briquettes vertes pour la fabrication de briquettes de minerai (pour la production des métaux correspondants).

6. Procédé selon une des spécifications 1 à 3, utilisant du charbon non agglutinant à grains fins comme part de produit intégrée aux briquettes vertes pour la fabrication de briquettes de combustible (pour la production de chaleur pour chauffage).

7. Procédé pour la production de briquettes de produit ayant une composition de briquette prédéfinie avec
une part de produit,
une part de carbone en coke et
le cas échéant une part d'adjuvants,
qui sont briquetées en briquettes vertes à l'aide d'un liant bitumineux et soumises à un traitement thermique dans un four rotatif contenant d'un lit granuleux composé de caloporteurs granuleux;, four où pénètrent les flammes de brûleurs à gaz et dont est extrait le gaz de fumée, le procédé étant composé des étapes suivantes:
a) des briquettes vertes sont formées à l'aide du liant bitumineux par compactage de la part granuleuse de produit et de la part granuleuse de carbone et le cas échéant de la part d'adjuvants à grains fins,
b) le four rotatif est chargé d'un lit granuleux dont la composition correspond à la composition des briquettes vertes en ce qui concerne la part granuleuse de produit et en ce qui concerne la part granuleuse de carbone,
c) lors du traitement thermique, le lit granuleux s'enrichit du résidu d'abrasion des briquettes,
d) dans le four rotatif, il est maintenu du côté chargement une zone de plastification à atmosphère oxydante dans laquelle la température du lit granuleux monte au-dessus de 500 °C,
e) dans le four rotatif, il est maintenu du côté déchargement une zone de recuit à atmosphère réductrice dans laquelle la température du lit granuleux redescend à environ 400 °C,
f) la zone de plastification se transforme en zone de recuit au niveau du milieu du four rotatif,
g) dans la zone de plastification, le liant bitumineux contenu dans les briquettes vertes est d'abord plastifié, les composants volatiles sont suffisamment expulsés des briquettes vertes et les briquettes vertes sont ainsi transformées en briquettes brutes,
h) dans la zone de recuit, les briquettes brutes sont recuites en briquettes de produit finies,
l'atmosphère oxydante de la zone de plastification du four rotatif étant réglée par l'intermédiaire des paramètres de service des brûleurs à gaz (excès d'air), les composants volatiles s'échappant des briquettes vertes étant brûlés dans la zone de plastification au-dessus du lit granuleux et ceci générant l'atmosphère réductrice pour la zone de recuit et les caloporteurs granuleux du lit granuleux contenant le résidu d'abrasion des briquettes suivant un circuit entre le côté chargement et le côté déchargement du four rotatif et un surplus dû à l'absorption du résidu d'abrasion des briquettes étant retiré.

8. Procédé selon la spécification 1, le surplus dû à l'absorption du résidu d'abrasion étant inséré dans la production des briquettes vertes et intégré à celles-ci.

9. Procédé selon une des spécifications 1 à 8, les briquettes vertes formées à l'aide d'une presse à briqueter étant introduites dans le four rotatif.

10. Procédé selon une des spécifications 1 à 9, étant introduites dans le four rotatif des briquettes vertes dont le liant bitumineux est constitué d'un alliage poix/charbon et qui ont été formées à une température de briquetage de 100 °C à 200 °C, les grains de coke fins comme du sable étant fondus dans l'alliage poix/charbons des briquettes vertes dans la zone de plastification.

11. Procédé selon une des spécifications 7 à 10, le four rotatif étant exploité de sorte que dans la zone de plastification, la température au sein du lit granuleux monte jusqu'à 550 °C et que dans la zone de recuit, la température au sein du lit granuleux baisse jusqu'à environ 450 °C.

12. Procédé selon une des spécifications 7 à 11, le four rotatif étant exploité de sorte que les briquettes brutes soient recuites de vingt à quarante minutes dans la zone de recuit, de préférence trente minutes environ.
